# EUROPÄISCHE PATENTSCHRIFT

(11) **EP 2 386 042 B1**
(45) Veröffentlichungstag und Bekanntmachung des Hinweises auf die Patenterteilung: **20.03.2013**
(21) Anmeldenummer: 10700386.5
(22) Anmeldetag: 06.01.2010
(51) Int. Cl.: F17C 1/00, F17C 1/06, F17C 3/02

(54) **BARRIERESCHICHTANORDNUNG FÜR TANKSYSTEME**
BARRIER LAYER ARRANGEMENT FOR TANK SYSTEMS
AGENCEMENT DE COUCHES BARRIÈRES POUR SYSTÈMES DE CITERNES

(30) Priorität: 06.01.2009 DE 102009004066
(43) Veröffentlichungstag der Anmeldung: 16.11.2011
(73) Patentinhaber: Kaefer Schiffsausbau GmbH, 28217 Bremen (DE)
(72) Erfinder: SENDKER, Nikolai, 18059 Rostock (DE); HOLTZ, Sebastian, 18119 Rostock (DE)
(74) Vertreter: Tappe, Udo
(86) Internationale Anmeldenummer: PCT/EP2010/000180
(87) Internationale Veröffentlichungsnummer: WO 2010/079147

(56) Entgegenhaltungen:
- EP-A1- 2 039 979
- WO-A1-2004/074737
- WO-A1-2008/125248
- FR-A1- 2 717 298
- US-A- 5 292 027
- US-A- 5 462 791
- US-A- 6 145 692

## Beschreibung

Die Erfindung betrifft eine Barriereschichtanordnung für Tanksysteme nach dem Oberbegriff des Hauptanspruchs.

Eine derartige Barriereanordnung ist aus der FR 2 717 298 A1 bekannt, welche des nächstliegender Stand der Technik augesehen wird. Hiernach ist ein gasdichter Behälter zum Transport und zur Lagerung von verflüssigtem Helium vorgesehen. Eine Schicht des Behälters kann aus einem Material mit anisotropen Eigenschaften bestehen, wobei die anisotropen Eigenschaften in Längsrichtung und Horizontalrichtung veränderbar sind, was sich auf den Wärmeausdehnungskoeffizienten auswirkt.

Für den Transport und die Lagerung tiefkalter Flüssigkeiten wie beispielsweise verflüssigtes Erdgas (LNG - Liquified Natural Gas), stehen unterschiedliche Arten von Tanksystemen zur Verfügung. Eine auf Grund des hohen Ladevolumens weit verbreitete Variante stellen nicht selbst tragende Membrantanks dar, bei denen das Containmentsystem direkt auf die tragende Struktur installiert ist.

Entsprechend gültigen Regelwerken, z.B. IGC-Code, sind Membrantanksysteme aus mindestens einer gasdichten Barriereschicht und mindestens einer Isolierschicht aufgebaut, im Beispiel IGC-Code werden zwei gasdichte Barriereschichten verlangt.

Durch die tiefen Temperaturen des Transportgutes, die beispielsweise -160°C und weniger betragen, kommt es zu einer Schrumpfung des Barrierematerials. Da das Tanksystem mit der Tragestruktur fest verbunden ist, sind diese Schrumpfungen durch Kompensationselemente auszugleichen.

Derzeit eingesetzte Membrantanksysteme verwenden metallische Werkstoffe als Barrierematerial und gleichen die Schrumpfungen durch das Einbringen von Kompensatoren in Form von Sicken aus. Um Schrumpfungen zu minimieren ist auch der Einsatz spezieller Legierungen wie beispielsweise FeNi36 bekannt, deren Wärmeausdehnungskoeffizient sehr gering ist.

Aufgrund des isotropen (sich bei Temperaturänderungen geometrisch gleichmäßig ausdehnenden bzw. zusammenziehenden) Werkstoffverhaltens sind Kompensationssicken in mehrere Richtungen erforderlich, was unvermeidbar dazu führt, dass Sicken sich geometrisch schneiden. Dies erfordert komplex geformte Kreuzungselemente oder die Unterbrechung einer Sicke, was zu Spannungsspitzen in der Barriere führt.

Aus der WO 20081125248 ist ein Mehrschichtpaneel zur Auskleidung von FlüssigGas-Behältern mit einer Dämmplatte aus Wärme dämmendem Material und einem Dichtungsbelag bekannt, bei dem der Dichtungsbelag einen als endlose z.B. kreisförmige Sicke ausgebildeten Thermokompensator aufweist.

Es ergibt sich die Aufgabe einen Barriereschichtanordnung für Tanksysteme zu entwickeln, die einen vereinfachten Aufbau aufweist und ein automatisiertes, kontinuierliches Fertigungsverfahren ermöglicht, wobei die durch Temperaturänderungen auftretenden Spannungen gering gehalten werden sollen.

Diese Aufgabe wird durch die Merkmale der unabhängigen Patentansprüche gelöst. Vorteilhafte Ausgestaltungen und Weiterbildungen ergeben sich mit den Merkmalen der Unteransprüche.

Es wird eine Barriereschichtanordnung für Membrantanksysteme mit mindestens einer Schicht vorgeschlagen, wobei die Schicht aus einem Material mit anisotropen Eigenschaften hergestellt ist. Die anisotropen Eigenschaften sind hinsichtlich des Wärmeausdehnungs- und auch hinsichtlich des Elastizitätsverhaltens so eingestellt, dass ein Betrag eines Quotienten aus Wärmeausdehnungskoeffizienten in eine Sekundärrichtung und Wärmeausdehnungskoeffizienten in eine zur Sekundärrichtung orthogonale Primärrichtung sowie ein Betrag eines Quotienten aus Elastizitätsmodul in Primärrichtung und Elastizitätsmodul in Sekundärrichtung jeweils größer als 1,3 ist.

Besonders bevorzugt ist der Quotient der Wärmeausdehnungskoeffizienten größer als 4 oder größer als 20 und der Quotient der Elastizitätsmodule größer als 2.

Vorzugsweise ist das Material ein Kompositmaterial. Durch die Anisotropie des Wärmeausdehnungskoeffizienten und des Elastizitätsmoduls können aufgrund von starken Temperaturänderungen verursachte Dehnungen und Schrumpfungen gezielt richtungsabhängig eingestellt werden und es können Kompensatoren nur in eine Richtung eingebracht werden.

Die anisotropen Eigenschaften des Kompositmaterials, das als Faserverbund ausgebildet sein kann, können durch einen Aufbau von mehreren in bestimmten Winkeln zueinander angeordneten Lagen eines Fasermaterials mit ausgerichteten Fasern definiert werden, wobei beispielsweise drei in unterschiedlichen Winkeln zueinander angeordnete Lagen vorgesehen sind und die Winkel der Lagen zueinander in Bezug auf eine definierte Primärrichtung zwischen -45° und 45° liegen. Als Winkel zwischen Lagen seien vorliegend Winkel zwischen Hauptfaserrichtungen der Lagen bezeichnet. In vorangegangenen Versuchen erwies sich dieser Aufbau als besonders vorteilhaft für die Ausbildung anisotroper Eigenschaften, wobei eine Anpassung der vorgegebenen Bedingungen, beispielsweise durch Wahl der Winkel der Lagen möglich ist.

Unter einem Membrantanksystem können nicht-selbsttragende Tanks verstanden werden, die aus einer dünnen Schicht bestehende Wände aufweisen. Die flexiblen Wände können über eine Isolierschicht von umgebenden Strukturen des Schiffs unterstützt werden. Außerdem sind Membrantanks zumeist ausschließlich für niedrige überdrücke Drücke von unter 0,7 bar oder sogar weniger als 0,25 bar gegenüber einem Umgebungsdruck ausgelegt, wodurch diese wesentlich materialsparender hergestellt werden können als Druckgasbehälter.

In einer vorteilhaften Ausführung können die Winkel der zueinander angeordneten Lagen unter Bezugnahme auf eine definierte Primärrichtung die Werte 0°, 33° und -33° oder die Werte 0°, 45° und -45° aufweisen. Für diese Werte zeigt der Schichtaufbau besonders günstige Eigenschaften.

Über die Nutzung von Fasern mit sehr niedrigen oder negativen Wärmeausdehnungskoeffizienten wie Kohlenstoff-, Polyethylen-, PBO-, Aramid- oder Glasfasern ist es möglich, den Wärmeausdehnungskoeffizienten der Barriereschichtanordnung in Primärrichtung auf einen sehr niedrigen bis negativen Wert einzustellen. Des Weiteren ist es möglich über den Lagenaufbau die Steifigkeit der Barriereschichtanordnung in Sekundärrichtung auf einen geringen Wert einzustellen. Dadurch führen die behinderten temperaturbedingten Schrumpfungen zu geringen Spannungen.

Die mehreren Lagen für den Aufbau eines anisotropen Kompositmaterials können ausschließlich aus einer Faserart, beispielsweise ausschließlich aus Kohlenstofffasern oder ausschließlich aus Glasfasern, gebildet sein. In einer Hybridausführung können mindestens zwei Lagen aus verschiedenen Fasermaterialien gebildet sein. Beispielsweise kann eine Lage für den Aufbau eines anisotropen Faserverbundes aus Kohlenstofffasern und mindestens eine Lage aus Glasfasern gebildet sein. Da Kohlenstofffasern einen negativen Wärmeausdehnungskoeffizienten aufweisen, werden insbesondere in Kombination mit Schichten aus Glasfasern günstige Eigenschaften für einen anisotropen Faserverbund erreicht.

Vorteilhaft sind die mehreren Lagen symmetrisch zur Mittelebenen der Kompositmaterialschicht angeordnet. Hierdurch wird ein Entstehen von inneren Spannungen vermieden.

Die Lagen können als Prepregs, bestehend aus Endlosfasern, die auch als Gewebe vorliegen können, in einer noch ungehärteten Kunststoffmatrix ausgebildet sein, wobei die Matrix aus Epoxydharz, Polyesterharz, Polyurethan oder einem anderen geeigneten Werkstoff hergestellt wird. Prepregs ergeben eine gleichmäßige und hohe Qualität, von Vorteil sind auch eine niedrige Ondulation (Faserumlenkung) und ein hoher Faseranteil. Zudem sind Prepregs für eine maschinelle Verarbeitung und automatisierte Fertigungsprozesse gut geeignet.

Durch eine Auswahl von Verstärkungsmaterial, Füllstoff, Material für die Matrix und den Lagenaufbau können die Werkstoffparameter Wärmeausdehnungskoeffizient und Elastizitätsmodul gezielt eingestellt werden. In Primärrichtung können der Wärmeausdehnungskoeffizient und in einer Sekundärrichtung, die in einem Winkel von 90° zur Primärrichtung angeordnet ist, der Elastizitätsmodul durch den Lagenaufbau auf einen geringen Wert eingestellt werden. Insbesondere der Wärmeausdehnungskoeffizient und der Elastizitätsmodul sind für die in einer Barriere unter tiefen Temperaturen auftretenden Spannungen und Dehnungen relevant und lassen sich bei einem faserverstärkten Kunststoff gezielt richtungsabhängig einstellen.

Durch diese Eigenschaften schrumpft der Barriereschichtanordnung nahezu ausschließlich in Sekundärrichtung, was eine Reduzierung der Anzahl von Dehnungskompensatoren ermöglicht, wobei auch der Einsatz von Dehnungskompensatoren in ausschließlich eine Richtung möglich werden kann.

Die Barriereschichtanordnung kann derart ausgebildet sein, dass die mindestens eine Schicht, welche aus einem Material mit anisotropen Eigenschaften ausgebildet ist, gasdicht ist, insbesondere derart, dass das Material mit anisotropen Eigenschaften selbst gasdicht ist.

Ebenso kann eine Gasdichtigkeit der Barriereschichtanordnung dadurch hergestellt sein, dass die anisotrope Kompositmaterialschicht mit einer gasdichten Schicht oder einem Liner verbunden ist, wobei der Liner beispielsweise aus Aluminium oder Polyethylen hergestellt ist. In diesem Fall ist eine Gasdichtigkeit der anisotropen Kompositmaterialschicht selbst nicht zwingend erforderlich.

In einer Ausführungsform weist die mindestens eine Schicht nur in eine Richtungen, zum Beispiel in Sekundärrichtung, Sicken auf, wobei die Sicken insbesondere überwiegend oder ausschließlich zur Kompensierung von Wärmeausdehnungen in einer Richtung ausgebildet sein können.

In weiteren Ausführungsformen sind zwar in beiden Richtungen Sicken angeordnet, wobei jedoch eine Gesamtzahl an Sicken in eine erste Richtung geringer und insbesondere nur halb so groß ist, wie eine Gesamtzahl von Sicken in eine zur ersten Richtung orthogonale zweite Richtung.

Die Sicken können beispielsweise als gerade Sicken ausgebildet sein, wobei jedoch auch andere Formen vorteilhaft sein können.

Die anisotrope Kompositmaterialschicht weist ein von den Winkeln der Lagen und dem Material der Fasern und der Matrix abhängiges Verhältnis des Wärmeausdehnungskoeffizienten in Sekundärrichtung zu dem in Primärrichtung von größer als 2 und bei negativem Ausdehnungskoeffizienten von kleiner als -9, so wie ein Verhältnis des Elastizitätsmoduls in Primärrichtung zu dem in Sekundärrichtung zwischen 1,5 und 15 auf. In alternativen Ausführungsformen kann das Verhältnis des Wärmeausdehnungskoeffizienten in Sekundärrichtung zu dem in Primärrichtung größer als 3 oder größer als 5 sein. Außerdem kann das Verhältnis des Elastizitätsmoduls in Primärrichtung zu dem in Sekundärrichtung insbesondere größer als 2 oder 3 sein.

Die erfindungsgemäße Barriere aus mindestens einer anisotropen Kompositmaterialschicht ermöglicht aufgrund des geringen Wärmeausdehnungskoeffizienten eine Verringerung der Anzahl bzw. einen Verzicht auf Kompensatoren in Primärrichtung, woraus eine deutliche Vereinfachung des Systems resultiert.

Die anisotrope Kompositmaterialschicht kann in einem automatisierten, kontinuierlichen Fertigungsverfahren mit hoher Qualität Zeit und Kosten sparend hergestellt werden.

In einigen Ausführungsformen ist das Material mit anisotropen Eigenschaften als ein kompaktes Material, also ohne Einschlüsse von Gasen und/oder Flüssigkeiten, ausgebildet. Durch eine derartige Ausbildung sind besonders dünne Membranen möglich. Außerdem lassen sich die anisotropen Eigenschaften von kompakten Materialien besser einstellen als die von geschäumten Materialien, da bei geschäumten Materialien zusätzliche Fertigungsunregelmäßigkeiten durch eine zumindest in gewissem Maße variable Größe von im geschäumten Material enthaltenen Hohlräumen entstehen.

In weiteren Ausführungsformen enthält das anisotrope Material weitere bzw. Füllstoffe Zusätze zur Veränderung von Eigenschaften. Beispielsweise können flammenhemmende Additive oder Pigmente zugesetzt sein.

In einer weiteren Ausführungsform ist der Betrag des Wärmeausdehnungskoeffizienten des anisotropen Materials in eine Richtung, in die der Betrag des Wärmeausdehnungskoeffizienten minimal ist, kleiner als 10⁻⁵/K, vorteilhaft kleiner als 8×10⁻⁶/K und besonders vorteilhaft kleiner als 4×10⁻⁶/K.

Durch die Minimierung oder den Wegfall der kompensatorkreuzbedingten Kopplung von zwei Systemrichtungen ist eine variablere Anpassung des Tanksystems am Einsatzort möglich.

Die vereinfachte Konstruktion ist für einen generellen Einsatz in Tieftemperaturanlagen wie Transport- und Lagerbehälter, z.B. Tankcontainer, Flüssiggastanks auf Schiffen und Offshore-Anlagen sowie für landseitige Tanks geeignet. Dabei können die Behälter unterschiedliche Formen aufweisen, z.B. prismen-, zylinder- oder kugelförmig ausgebildet sein oder aus mehreren Formen zusammengesetzt sein.

Zusätzlich zu der Barriereschichtanordnung betrifft die Erfindung auch ein Membrantanksystem zur Aufnahme von tiefkalten Flüssigkeiten mit einer Isolierschicht und einer Barriereschichtanordnung beschriebener Art.

In jeweils einer Ausführungsform weist das Membrantanksystem ein Volumen von mindestens 1000 m³, 10000 m³ oder 50000 m³ auf.

In einer weiteren Ausführungsform ist das Membrantanksystem bis maximal 0,7 bar oder sogar nur bis 0,25 bar Überdruck belastbar und somit nicht zur Lagerung von Druckgas ausgebildet.

Ein Ausführungsbeispiel der Erfindung ist in einer Zeichnung dargestellt und wird nachfolgend näher erläutert.

Es zeigen:
- Fig. 1: schematisch eine Barriereschicht (links) mit einer Definition von Primär- und Sekundärrichtung und eine schematische Darstellung von im Winkel von 0°, 33° und -33° angeordneten Lagen eines Fasermaterials und
- Fig. 2: ein Ausführungsbeispiel eines erfindungsgemäßen Barriereschichtaufbaus mit Kompositmaterialanordnung und Kompensationssicken.
- Fig. 3: Darstellung der Richtungsabhängigkeit des E-moduls (links) und des Wärmeausdehnungskoeffizienten (rechts).

In Fig. 1 ist schematisch eine Barriereschicht 1 dargestellt, die als anisotropes Kompositmaterial oder anisotrop faserverstärkter Kunststoff ausgebildet ist. Dies bedeutet, dass das Kompositmaterial richtungsabhängige Eigenschaften aufweist, die durch die Werkstoffparameter, insbesondere den Wärmeausdehnungskoeffizienten α_{ΔT} und die durch den Elastizitätsmodul angegebene Steifigkeit vorgegeben werden. Diese beiden Parameter sind für die in der Barriereschicht unter Tieftemperatur auftretenden Spannungen und Dehnungen relevant.

Das Kompositmaterial der Barriereschicht besteht aus in eine Matrix eingebetteten und ausgerichteten Fasern. Damit die Schrumpfung der Barriereschicht im Wesentlichen nur in einer Richtung auftritt, die in Fig. 1 mit Sekundärrichtung 2 bezeichnet wird, muss der Wärmeausdehnungskoeffizienten α_{ΔT} in einer zur Sekundärschicht 2 senkrecht liegenden Primärrichtung 3 einerseits so gering wie möglich sein, und auch die Steifigkeit in Sekundärrichtung 2 sollte einen niedrigen Wert aufweisen.

Die Wärmeausdehnung der Barriereschicht 1 wird unter anderem durch die Wahl der Fasern und die Steifigkeit durch den Aufbau der Barriereschicht beeinflusst.

Die ausgerichteten Fasern der Barriereschicht 1 bzw. des Kompositmaterials sind in unterschiedlichen Lagen über die Dicke der Schicht angeordnet, wobei die Lagen unterschiedliche Winkel zueinander aufweisen. In Fig. 1 rechts sind beispielhaft drei Lagen 4, 5 und 6 dargestellt, die übereinander angeordnet sind und jeweils einen Winkel von 0°, 33° und -33° zur Primärrichtung aufweisen.

Für das Verstärkungsmaterial, das beispielsweise ein Fasermaterial sein kann, werden Kohlenstoff-, Polyethylen-, Aramid-, PBO- oder Glasfasern oder eine weiterer geeigneter Werkstoff verwendet, während die Herstellung der Matrix beispielsweise aus Epoxydharz, Polyesterharz, Polyurethan oder einem weiteren geeigneten Werkstoff erfolgt.

Die Fasern, bzw. die Faserlagen 4, 5 und 6 können ausschließlich aus einem Fasermaterial, z.B. Kohlenstofffasern oder Glasfasern gebildet sein. In Hybridausführungen kann das Fasermaterial auch gemischt sein, z.B. werden für eine erste Lage Kohlenstofffasern und für weitere Lagen Glasfasern verwendet.

Die anisotrope Kompositmaterialschicht ist aufgrund der gewählten Materialien gasdicht. Sie kann mit anderen zusätzlichen Schichten kombiniert werden, z.B. mit einer gasdichten Schicht oder einem Liner verbunden sein. Zur Herstellung der Faserverbund- und Barriereschicht 1 können die Faserlagen in vorgegebenen Winkeln übereinander gelegt und mit der Matrix getränkt und ausgehärtet werden.

Des Weiteren können die Lagen auch als Prepregs ausgebildet sein, bei denen Endlosfasern, die auch als Gewebe vorliegen können, in einer noch ungehärteten Kunststoffmatrix eingebettet sind, wobei die Prepregs winkelmäßig übereinander gelegt und durch Wärme- und Druckzufuhr miteinander verbunden werden.

In Fig. 2 ist ein Ausführungsbeispiel der Barriereschicht 1 dargestellt, die einen Aufbau, der im Zusammenhang mit Fig. 1 beschrieben wurde, aufweist, wobei in Sekundärrichtung 2 mehrere Sicken als Kompensatoren 7 nebeneinander liegen, die in Primärrichtung 3 ausgerichtet sind.

Kühlt die Barriereschicht 1 als Wandung eines Tanks für tiefkalte Flüssigkeiten durch Befüllung dieses Tanks auf eine Temperatur im Bereich von -160°C oder tiefer ab, bewirkt der anisotrope Faserverbund durch einen hohen Elastizitätsmodul und einen sehr geringen Wärmeausdehnungskoeffizienten in Primärrichtung 3 und einen zugleich geringen Elastizitätsmodul und hohen Wärmeausdehnungskoeffizienten in der in einem Winkel von 90° zur Primärrichtung 3 angeordneten Sekundärrichtung 2 eine temperaturbedingte Schrumpfung 8, die nur in Sekundärrichtung 2 erfolgt und durch die gestrichelte Linie in Fig. 2 dargestellt ist.

Die nur in Sekundärrichtung 2 auftretende Schrumpfung 8 wird durch eine Dehnung 9 der Kompensationssicken 7 ausgeglichen und die Barriereschicht 6 weist keine durch sich kreuzende Sicken bei einem isotropen Faserverbund hervorgerufene Spannungsspitzen auf.

Im Folgenden werden verschiedene Beispiele des Standes der Technik und der Erfindung angegeben, die in Tabelle 1 aufgeführt sind. Dabei bezeichnen UD: unidirektional, Hybrid: Kohlenstoff- und Glasfasern, C: Kohlenstofffasern, G: Glasfasern und CLT: Klassische

Laminat Theorie. Der jeweils für die in Klammern stehenden Winkel der Faserschichten des Laminataufbaus angegebene Index s bedeutet, dass die Laminate zur Vermeidung von Verwölbungen spiegelsymmetrisch aufgebaut sind. [0/45/-45/90]s steht dementsprechend für [0/45/-45/90/90/-45/45/0], also acht Schichten.

Wie Tabelle 1 zu entnehmen ist, ergeben sich für einen quasi-isotropen Aufbau mit acht Schichten, die in den Winkeln [0°, 45°, -45°, 90°]s übereinander angeordnet sind, bei Verwendung von Glasfasern gemäß der klassischen Laminat Theorie (CLT) die Werte 11,79 x 10⁻⁶/K für den Wärmeausdehnungskoeffizienten α_{ΔT} und 23711 MPa für den Elastizitätsmodul (E-Modul). Die Verwendung von Kohlenstofffasern führt gemäß CLT zu den Werten 2,66 x 10⁻⁶/K für α_{ΔT} und 54335 MPa für den E-Modul.

Für einen unidirektionalen Aufbau, bei dem drei Schichten ausschließlich in Primärrichtung 3 übereinander angeordnet sind, ergeben sich gemäß CLT für Glasfasern in Primärrichtung 3 die Werte 7,36 x 10⁻⁶/K für α_{ΔT} und 44480 MPa für den E-Modul und in Sekundärrichtung 2 die Werte 31,76 x 10⁻⁶/K für α_{ΔT} und 13219 MPa für den E-Modul. Für Kohlenstofffasern ergeben sich bei dieser Anordnung in Primärrichtung 3 die Werte 0,25 x 10⁻⁶/K für α_{ΔT} und 139280 MPa für den E-Modul und in Sekundärrichtung 2 die Werte 31,54 x 10⁻⁶/K für α_{ΔT} und 9560 MPa für den E-Modul.

Ein anisotroper Aufbau mit sechs in den Winkeln [0°, 45°, -45°]s übereinander angeordneten Schichten ergibt gemäß CLT für Glasfasern in Primärrichtung 3 die Werte 8,79 x 10⁻⁶/K für α_{ΔT} und 26102 MPa für den E-Modul und in Sekundärrichtung 2 17,35 x 10⁻⁶/K für α_{ΔT} und 16785 MPa für den E-Modul. Für Kohlenstofffasern ergeben sich bei dieser Anordnung in Primärrichtung 3 die Werte 0,09 x 10⁻⁶/K für α_{ΔT} und 60467 MPa für den E-Modul und in Sekundärrichtung 2 die Werte 6,74 x 10⁻⁶/K für α_{ΔT} und 26015 MPa für den E-Modul.

Für einen anisotropen Aufbau mit sechs in den Winkeln [0°, 33°, -33°]s übereinander angeordneten Schichten ergeben sich gemäß CLT für Glasfasern in Primärrichtung 3 die Werte 7,05 x 10⁻⁶/K für α_{ΔT} und 31260 MPa für den E-Modul und in Sekundärrichtung 2 die Werte 25,87 x 10⁻⁶/K für α_{ΔT} und 14005 MPa für den E-Modul. Für Kohlenstofffasern ergeben sich bei dieser Anordnung die Werte -1,64 x 10⁻⁶/K für α_{ΔT} und 76920 MPa für den E-Modul in Primärrichtung 3 und in Sekundärrichtung 2 die Werte 15,17 x 10⁻⁶/K für α_{ΔT} und 14612 MPa für den E-Modul.

Bei einem anisotropen Hybridaufbau mit sechs in den Winkeln [0°, 45°, -45°]s übereinander angeordneten Schichten, von denen die Schicht in Primärrichtung 3 (0°) aus Kohlestofffasern und die Schichten mit den Winkeln 45° und -45° aus Glasfasern gebildet sind, ergeben sich gemäß CLT in Primärrichtung 3 die Werte 2,36 x 10⁻⁶/K für α_{ΔT} und 57647 MPa für den E-Modul und in Sekundärrichtung 2 die Werte 19,86 x 10⁻⁶/K für α_{ΔT} und 16674 MPa für den E-Modul. Für eine Anordnung in den Winkeln 0°, 33° und -33° ergeben sich für den Hybridaufbau gemäß CLT in Primärrichtung 3 die Werte 1,89 x 10⁻⁶/K für α_{ΔT} und 62776 MPa- für den E-Modul und in Sekundärrichtung 2 die Werte 25,14 x 10⁻⁶/K für α_{ΔT} und 13556 MPa für den E-Modul.

Der geringste Wärmeausdehnungskoeffizient in Primärrichtung wird mit einer [33°/-33°]s Lagenanordnung erreicht. Eine zusätzliche 0°-Lage erhöht die Festigkeit in Primärrichtung 3.

Während ein quasi-isotroper Lagenaufbau für Elastizitätsmodul und Wärmeausdehnungskoeffizient in Primärrichtung 3 und in Sekundärrichtung 2 identische Werte aufweist, ist ein Betrag eines Quotient aus Wärmeausdehnungskoeffizient in Sekundärrichtung geteilt durch den Wärmeausdehnungskoeffizienten in Primärrichtung auf einen Wert größer als 2 durch die Wahl der Materialien und Winkel für die Lagen einstellbar. Bei einem negativen Quotienten ist der Betrag des Quotienten vorzugsweise größer als 5 und besonders vorzugsweise größer als 10.

Der Betrag eines Quotienten aus E-Modul in Primärrichtung geteilt durch den E-Modul in Sekundärrichtung ist zwischen 1,5 und 15 durch die Wahl der Materialien und Winkel für die Lagen einstellbar.

In den vorangehenden Figuren sind jeweils nur Ausschnitte einer Barriereschicht gezeigt. Eine vollständige Barriereschicht kann in nahezu beliebigen Formen hergestellt werden. Beispielsweise kann die Barriereschicht für Kugel-, Prisma- oder Zylinderförmige Formen geeignet ausgeformt sein. Ebenso sind zusammengesetzte Formen möglich.

In Figur 3 ist der Elastizitätsmodul (links) und der Wärmeausdehnungskoeffizient (rechts) abhängig von der Richtung dargestellt. Ein Abstand 10 eines Punktes 11 auf der Ellipse 12 entspricht dem E-Modul in der entsprechenden Richtung. In gleicher Weise ist der Wärmeausdehnungskoeffizient auf dem rechten Teil der Figur dargestellt. Wie zu erkennen ist, ist das E-Modul in Sekundärrichtung 2 deutlich geringer als in Primärrichtung 3 und der Wärmeausdehnungskoeffizient in Primärrichtung 3 deutlich geringer als in Sekundärrichtung 2.

## Patentansprüche

1. Barriereschichtanordnung mit gasdichten Eigenschaften für Behälter zum Transport und zur Lagerung von verflüssigten Gasen mit mindestens einer Schicht, wobei die Schicht aus einem Material mit anisotropen Eigenschaften besteht und die anisotropen Eigenschaften hinsichtlich des Wärmeausdehnungsverhaltens so eingestellt sind, dass ein Betrag des Verhältnisses von Wärmeausdehnungskoeffizient in Sekundärrichtung zum Wärmeausdehnungskoeffizienten in einer zur Sekundärrichtung orthogonalen Primärrichtung mindestens 1,3 beträgt, **dadurch gekennzeichnet, dass** die anisotropen Eigenschaften hinsichtlich des Elastizitätsverhaltens so eingestellt sind, dass ein Betrag des Verhältnisses des Elastizitätsmoduls in Primärrichtung zum Elastizitätsmodul in Sekundärrichtung mindestens 1,3 ist.

2. Barriereschichtanordnung nach Anspruch 1, **dadurch gekennzeichnet, dass** der Betrag des Verhältnisses des Elastizitätsmoduls in Primärrichtung zum Elastizitätsmodul in Sekundärrichtung mindestens 2 ist und/oder dass der Betrag des Verhältnisses des Wärmeausdehnungskoeffizienten in Sekundärrichtung zum Wärmeausdehnungskoeffizienten in Primärrichtung mindestens 4 und vorzugsweise mindestens 20 ist.

3. Barriereschichtanordnung nach einem der Ansprüche 1 oder 2, **dadurch gekennzeichnet, dass** das Material ein Kompositmaterial ist, wobei das Kompositmaterial vorzugsweise als Faserverbund ausgebildet ist.

4. Barriereschichtanordnung nach einem der Ansprüche 1 bis 3, **dadurch gekennzeichnet, dass** die anisotropen Eigenschaften der als Kompositmaterial ausgebildeten Schicht durch eine Auswahl von Fasermaterial und/oder Material für eine die Fasern einbettende Matrix und/oder Füllstoff und/oder durch einen Aufbau des Kompositmaterials einstellbar sind.

5. Barriereschichtanordnung nach einem der Ansprüche 1 bis 4, **dadurch gekennzeichnet, dass** die anisotropen Eigenschaften des als Kompositmaterials ausgebildeten Materials der Schicht durch einen Aufbau von mehreren in bestimmten Winkeln zueinander angeordneten Lagen eines Fasermaterials mit ausgerichteten Fasern einstellbar sind, wobei vorzugsweise die Winkel der Lagen zueinander in Bezug auf die definierte Primärrichtung zwischen -45° und 45° liegen.

6. Barriereschichtanordnung nach Anspruch 5, **dadurch gekennzeichnet, dass** die Winkel der zueinander angeordneten Lagen unter Bezugnahme auf die definierte Primärrichtung die Werte 0°, 33° und -33° oder die Werte 0°, 45° und -45° aufweisen.

7. Barriereschichtanordnung nach Anspruch 3 bis 6, **dadurch gekennzeichnet, dass** die Fasern der als Kompositmaterial ausgebildeten Schicht Kohlenstoff-, Aramid-, Polyethylen-, PBO- oder Glasfasern sind.

8. Barriereschichtanordnung nach Anspruch 3 bis 7, **dadurch gekennzeichnet, dass** die mehreren Lagen für den Aufbau eines anisotropen Kompositmaterials ausschließlich aus einer Faserart, oder als Hybridmaterial aus mehreren Faserarten gebildet sind.

9. Barriereschichtanordnung nach einem der Ansprüche 1 bis 8, **dadurch gekennzeichnet, dass** die mehreren Lagen symmetrisch zur Mittelebenen der als Kompositmaterial ausgebildeten Schicht angeordnet sind.

10. Barriereschichtanordnung nach Anspruch 3 bis 9, **dadurch gekennzeichnet, dass** das Material für die die Fasern oder Lagen einbettenden Matrix vorzugsweise Epoxydharz, Polyesterharz oder Polyurethan ist.

11. Barriereschichtanordnung nach Anspruch 1 bis 10, **dadurch gekennzeichnet, dass** die anisotrope Schicht mit mindestens einer gasdichten Schicht oder mindestens einem Liner verbunden ist.

12. Barriereschichtanordnung nach Anspruch 1 bis 11, **dadurch gekennzeichnet, dass** die anisotrope Schicht nur in einer Richtung Kompensatoren, wie Sicken, zur Kompensation von physikalischen Beanspruchungen aufweist.

13. Barriereschichtanordnung nach einem der Ansprüche 1 bis 12, **dadurch gekennzeichnet, dass** das Material mit anisotropen Eigenschaften als ein kompaktes Material ausgebildet ist.

14. Barriereschichtanordnung nach einem der Ansprüche 1 bis 13, **dadurch gekennzeichnet, dass** der Betrag des Wärmeausdehnungskoeffizienten des anisotropen Materials in eine Richtung, in die der Betrag des Wärmeausdehnungskoeffizienten minimal ist, weniger als 10⁻⁵/K, vorteilhaft weniger als 8x10⁻⁶/K und besonders vorteilhaft weniger als 4x10⁻⁶/K beträgt.

15. Membrantank zur Aufnahme von tiefkalten Flüssigkeiten mit einer Isolierschicht und einer Barriereschichtanordnung nach einem der Ansprüche 1 bis 14.

## Claims

1. Barrier layer arrangement with gas-tight properties for containers for transporting and storing liquefied gases, the barrier layer arrangement having at least one layer, wherein the layer consists of a material having anisotropic properties and the anisotropic properties are adjusted with respect to thermal expansion characteristics such that a value of the ratio of the coefficient of thermal expansion in a secondary direction to the coefficient of thermal expansion in a primary direction that is orthogonal to the secondary direction equals at least 1.3, **characterised in that** the anisotropic properties are adjusted with respect to the elasticity characteristics such that a value of the ratio of the modulus of elasticity in the primary direction to the modulus of elasticity in the secondary direction is at least 1.3.

2. Barrier layer arrangement according to claim 1, **characterised in that** the value of the ratio of the modulus of elasticity in the primary direction to the modulus of elasticity in the secondary direction is at least 2 and/or the value of the ratio of the coefficient of thermal expansion in a secondary direction to the coefficient of thermal expansion in a primary direction is at least 4 and preferably at least 20.

3. Barrier layer arrangement according to one of claims 1 or 2, **characterised in that** the material is a composite, wherein the composite is preferably formed as a fibre composite.

4. Barrier layer arrangement according to one of claims 1 to 3, **characterised in that** the anisotropic properties of the layer forming the composite are adjustable by a choice of fibre material and/or material for a matrix embedding the fibres and/or filler and/or by a design feature of the composite.

5. Barrier layer arrangement according to one of claims 1 to 4, **characterised in that** the anisotropic properties of the material of the layer that forms the composite can be adjusted by a design of a plurality of layers of a fibre
material with orientated fibres, the layers being orientated at certain angles to one another, wherein the angles of the layers relative to one another are preferably between -45° and 45° to the defined primary direction.

6. Barrier layer arrangement according to claim 5, **characterised in that** the angles of the layers arranged in relation to one another relative to the defined primary direction have the values 0°, 33° and -33° or the values 0°, 45° and - 45°.

7. Barrier layer arrangement according to claim 3 to 6, **characterised in that** the fibres of the layers forming the composite are carbon, aramid, polyethylene, PBO or glass fibres.

8. Barrier layer arrangement according to claim 3 to 7, **characterised in that** the plurality of layers for the construction of an anisotropic composite are formed exclusively of one type of fibre, or as a hybrid material from a plurality of types of fibres.

9. Barrier layer arrangement according to one of claims 1 to 8, **characterised in that** the plurality of layers are arranged symmetrically to the central plane of the layer formed as the composite.

10. Barrier layer arrangement according to claim 3 to 9, **characterised in that** the material for the matrix, in which the fibres or layers are embedded, is preferably epoxy resin, polyester resin or polyurethane.

11. Barrier layer arrangement according to claim 1 to 10, **characterised in that** the anisotropic layer is combined with at least one gas-tight layer or at least one liner.

12. Barrier layer arrangement according to claim 1 to 11, **characterised in that** the anisotropic layer has compensators, such as beads, for the compensation of physical stresses in one direction only.

13. Barrier layer arrangement according to one of claims 1 to 12, **characterised in that** the material possessing anisotropic properties is designed as a compact material.

14. Barrier layer arrangement according to one of claims 1 to 13, **characterised in that** the value of the coefficient of thermal expansion of the anisotropic material in a direction, in which the value of the coefficient of thermal expansion is minimal, is less than 10⁻⁵/K, advantageously less than 8x10⁻⁶/K and particularly advantageously less than 4x10⁻⁶/K.

15. Membrane tank with an insulating layer and a barrier layer arrangement according to one of claims 1 to 14 for receiving ultra-cold liquids.

## Revendications

1. Structure à couches barrières ayant des propriétés d'étanchéité au gaz pour des conteneurs à convoyer et stocker des gaz liquéfiés, comprenant au moins une couche, dans laquelle ladite couche est constituée par un matériau aux propriétés anisotropes et les propriétés anisotropes sont ajustées, en vue de leur comportement en dilatation thermique, d'une telle façon, que la valeur du rapport du coefficient de dilatation thermique en sens secondaire au coefficient de dilatation thermique en un sens primaire orthogonal audit sens secondaire correspond au moins à 1,3, **caractérisée en ce que** lesdites propriétés anisotropes en vue du comportement d'élasticité sont ajustées d'une telle façon, qu'une valeur du rapport du module d'élasticité en sens primaire au module d'élasticité en sens secondaire correspond au moins à 1,3.

2. Structure à couches barrières selon la revendication 1, **caractérisée en ce que** la valeur du rapport du module d'élasticité en sens primaire au module d'élasticité en sens secondaire correspond au moins à 2 et/ou **en ce que** la valeur du rapport du coefficient de dilatation thermique en sens secondaire au coefficient de dilatation thermique en sens primaire correspond au moins à 4 et, de préférence, au moins à 20.

3. Structure à couches barrières selon une quelconque des revendications 1 ou 2, **caractérisée en ce que** le matériau est un matériau composite, ce matériau composite étant conçu, de préférence, en tant que matériau renforcé par des fibres.

4. Structure à couches barrières selon une quelconque des revendications 1 à 3, **caractérisée en ce que** les propriétés anisotropes de la couche conçue sous forme d'un matériau composite sont ajustable par un choix du matériau des fibres et/ou du matériau pour une matrice enrobant les fibres et/ou de la masse de remplissage et/ou par une structure dudit matériau composite.

5. Structure à couches barrières selon une quelconque des revendications 1 à 4, **caractérisée en ce que** les propriétés anisotropes dudit matériau conçu en forme d'un matériau composite de ladite couche sont ajustables par une structure à plusieurs couches d'un matériau fibreux, disposées aux angles définis l'une relativement à l'autre, aux fibres orientées, dans laquelle les angles desdites couches l'une relativement à l'autre se trouvent, de préférence, dans une gamme entre -45° et 45° par rapport audit sens primaire défini.

6. Structure à couches barrières selon la revendication 5, **caractérisée en ce que** les angles des couches disposées l'une relativement à l'autre présentent les valeurs 0°, 33° et -33° ou les valeurs 0°, 45° et -45° par rapport audit sens primaire défini.

7. Structure à couches barrières selon les revendications 3 à 6, **caractérisée en ce que** les fibres de ladite couche réalisée en tant que matériau composite sont des fibres de carbone, d'aramide, de polyéthylène, de PBO ou en verre.

8. Structure à couches barrières selon les revendications 3 à 7, **caractérisée en ce que** lesdites plusieurs couches sont formées exclusivement d'un seule type de fibres ou en matériau hybride constitué par plusieurs types de fibres pour l'agencement d'un matériau composite anisotrope.

9. Structure à couches barrières selon une quelconque des revendications 1 à 8, **caractérisée en ce que** lesdits plusieurs couches sont disposées en symétrie par rapport aux plans médians de ladite couche structurée sous forme de matériau composite.

10. Structure à couches barrières selon les revendications 3 à 9, **caractérisée en ce que** ledit matériau pour ladite matrice enrobant les fibres ou couches est une résine époxy, une résine polyester ou polyuréthane.

11. Structure à couches barrières selon les revendications 1 à 10, **caractérisée en ce que** ladite couche anisotrope est liée à au moins une couche étanche au gaz ou au moins une feuille dite liner.

12. Structure à couches barrières selon les revendications 1 à 11, **caractérisée en ce que** ladite couche anisotrope présente des compensateurs comme des sertissages pour la compensation des efforts physique en un seul sens.

13. Structure à couches barrières selon une quelconque des revendications 1 à 12, **caractérisée en ce que** ledit matériau ayant des propriétés anisotropes est conçu sous forme d'un matériau compact.

14. Structure à couches barrières selon une quelconque des revendications 1 à 13, **caractérisée en ce que** la valeur du coefficient de dilatation thermique dudit matériau anisotrope en un sens, dans lequel la valeur du coefficient de dilatation thermique est à un minimum, correspond à moins de 10⁻⁵/K, en un mode avantageux moins de 8x10⁻⁶/K et en un mode particulièrement avantageux à moins de 4x10⁻⁶/K.

15. Cuve à membrane intégrée pour la réception des liquides surgelés, comprenant une couche isolante et une structure à couches barrières selon une quelconque des revendications 1 à 14.
